# EUROPÄISCHE PATENTSCHRIFT

(11) **EP 0 119 536 B1**
(45) Veröffentlichungstag und Bekanntmachung des Hinweises auf die Patenterteilung: **10.09.1986**
(21) Anmeldenummer: 84102348.4
(22) Anmeldetag: 05.03.1984
(51) Int. Cl.: D04B 1/18, D04B 15/46

(54) **Flachstrickware und Verfahren zu ihrer Herstellung**
Flat knitted article and method of making it
Article tricoté sur métier plan et procédé de fabrication

(30) Priorität: 19.03.1983 DE 3309995; 02.12.1983 DE 3343657
(43) Veröffentlichungstag der Anmeldung: 26.09.1984
(73) Patentinhaber: BAYER AG, 51368 Leverkusen (DE)
(72) Erfinder: Lerch, Eugen, D-4047 Dormagen 1 (DE); Staab, Rudolf, D-4047 Dormagen 1 (DE); Beivers, Heinrich, D-4047 Dormagen 11 (DE)

## Beschreibung

Bei der industriellen Herstellung von Strickwaren, d. h. der Herstellung von textilen Flächengebilden durch Einfadentechnik, bei der aus einem horizontal vorgelegten Faden durch den Strickvorgang eine Maschenreihe gebildet wird, die gleichzeitig durch die vorhergebildete Maschenreihe gezogen wird, unterscheidet man zwei Maschinesysteme, die Rundstrickmaschinen und die Flachstrickmaschinen. Über die jeweiligen Vorzüge, Nachteile und Einsatzgebiete gibt Beta von Falkai, Synthesefasern, Verlag Chemie, Weinheim - Deerfield Beach, Florida - Basel (1981) auf den Seiten 348 bis 349 Auskunft.

Auf Flachstrickmaschinen werden überwiegend Oberbekleidungsteile, vorzugsweise aus garngefärbten Materialien gestrickt. Die für den Fertigartikel notwendigen Zubehörteile, wie Bänder, Bordüren, Ränder usw., werden auf den gleichen Maschinen oder speziellen Strickmaschinen gefertigt. Alle Gestricke haben in Abhängigkeit von der Bindung, der Maschendichte und dem eingesetzten Garn aufgrund der Maschenkonstruktion eine unterschiedlich große Dehnung bei gleichzeitig nur mäßiger Elastizität.

In Abhängigkeit vom eingesetzten Garn (Fasergarn oder texturiertes Filamentgarn) läßt diese Elastizität mit länger andauerndem Gebrauch nach. Die Folgen können Ausbeulen oder Ausleiern sein. Dieses macht sich besonders im Bereich von Abschlußbündchen, Rollkragen und lockeren Pulloverteilen negativ bemerkbar. Dem Flächengewicht eines Flachstrickstücks ist nach unten eine Grenze gesetzt, da sonst keine dimensionsstabilen Flächengebilde mehr erhalten werden. Diese Grenze hängt von der Garnstärke, der Maschendichte und der Bindung ab.

Da Garne mit inhärenter Elastizität zur Verfügung stehen, sogenannte Elasthangarne, die überwiegend aus segmentierten Polyurethanen aufgebaut sind, liegt es nahe, solche Garne zur Erzielung einer dauerhaften Elastizität mit zuverwenden.

Elasthangarne werden in verschiedenen Handelsformen angeboten, und zwar zum einen in ihrer reinen Form, d. h. als blanke Elasthangarne und zum anderen umwunden oder umsponnen mit einer anderen Garnart, beispielsweise einem Polyamidgarn. Umwindungsgarne und Umspinnungsgarne bestehen demnach aus einer sogenannten Polyurethanseele, die mit einem zweiten Garn umwunden oder umsponnen ist.

Die Verarbeitung von blanken Elasthan-Garnen, Umwindungs- und Umspinnungsgarnen zählen auf Rundstrickmaschinen zum Stand der Technik. Bei Flachstrickmaschinen ist es zwar technisch möglich, Umwindungs- oder Umspinnungsgarne einzusetzen, dies wird auch in gerigem Umfange praktiziert. Auf Flachstrickmaschinen scheiterten jedoch bisher entsprechende Versuche mit blanken Elasthan-Garnen, insbesondere in den feineren Nummern dtex 33, dtex 45, dtex 80, dtex 120, und zwar aus folgenden Gründen :
1. Durch die Hin- und Herbewegung des Schlittens auf Flachstrickmaschinen unterliegt jedes verwendete Garn, auch das mitverwendete Elasthangarn, einem dauernden Wechsel von zunehmender und abnehmender Spannung. Um dieses Problem zu mindern, wäre der Einsatz von aufwendigen und teuren Vorrichtungen notwendig.
2. Um dauerelastiche Flachstrickfertigwaren, vorzugsweise Ränder und Bänder mit einer erhöhten Rücksprungkraft zu erhalten, hat man auf Umwindungs- oder Umspinnungsgarne zurückgegriffen. Diese kommen üblicherweise in rohweiß oder nur wenigen Grundfarben gefärbt auf den Markt. Werden sie in dieser Form eingesetzt, so kommt es aufgrund von Farbunterschieden zum Grundgarn zu dem nicht gewünschten Effekt des « Durchgrinsens •, wie der Fachmann sagt. Soll dies vermieden werden, müßte der Stricker solche Elastangarne in vielen Farben vorrätig halten, möglichst in genau so vielen Farben, wie die Strickgarne aus Wolle, Polyacrylnitril etc. Dies ist bei der prozentualen kleinen Menge an Elasthangam, die mitverstrickt werden muß, unökonomisch.
3. Wollte der Stricker bisher blanke Elasthangarne einsetzen, so traten in hoher Zahl Fadenbrüche auf ; im wesentlichen hervorgerufen durch die als Ösen oder Stifte aus unterschiedlichen Materialien, beispielsweise Glas, Porzellan, Metall, Keramik gestalteten Umlenkorgane für den Elasthanfaden.

Es wurde nun gefunden, daß man blankes Elasthangarn zusammen mit dem Grundgarn verstricken kann, wenn der blanke Elasthanfaden von einer Spule über Kopf abgezogen, durch eine Sinterkeramikfadenbremse abgebremst und über als Rollen gestaltete Umlenkorgane zum Fadenführer der Flachstrickmaschine transportiert wird.

Gegenstand der Erfindung ist daher ein Verfahren zur Herstellung elastischer Artikel auf Flachstrickmaschinen, das dadurch gekennzeichnet ist, daß zusammen mit dem Grundgarn ein blankes Elasthangarn verstrickt wird, das von der Spule über Kopf abgezogen, durch eine Sinterkeramikfadenbremse mit einer definierten Vorspannung versehen und über als Rollen gestaltete Umlenkorgane zum Fadenführer der Flachstrickmaschine transportiert wird. __

Grundgarn und Elasthangarn können z. B. gemeinsam zum Fadenführer transportiert werden, wobei sich beide Garnfäden in zufälliger Weise umeinander legen (wildes Fachen). Vorzugsweise läßt man das Elasthangarn durch die Spule des Grundgarnes laufen, wodurch sich das Grundgarn um das Elasthangarn legt (durch die Spule fachen). Ganz besonders bevorzugt ist jedoch der getrennte Transport beider Garne, wobei das Grundgarn in üblicher Weise durch Stifte oder Röhrchen umgelenkt werden kann, zu einem Plattierfadenführer, wobei das Elasthangarn vom Grundgarn plattiert, das heißt, abgedeckt wird.

Durch eine Sinterkeramikfadenbremse wird dem Elasthanfaden eine definierte Vorspannung erteilt, deren durch die Schlittenbewegung der Flachstrickmaschine hervorgerufene Schwankungen tolerierbar sind, da eine zusätzliche Schwankung der Fadenspannung an den als Rollen gestalteten Umlenkorganen nicht auftritt.

Die Rollen können aus unterschiedlichen Materialien hergestellt sein ; Kunststoffrollen haben sich in den Versuchen bewährt. Die Rollen werden überall dort angebracht, wo die Laufrichtung des Elasthanfadens verändert wird, beispielsweise beim Durchlauf durch den Fadenwächter.

Vorzugsweise durchläuft das Elasthangarn die Fadenbremse, bevor es über irgendeine Rolle zum Zwecke der Richtungsänderung geführt wird. Insbesondere ist der Weg des Elasthangarnes von der Spule zur Fadenbremse kleiner als von der Fadenbremse zum Fadenführer. Die in der Fadenbremse erteilte Vorspannung wird auf die jeweils gewünschte Elastizität und den jeweils verwendeten Titer des Elasthangarnes abgestimmt.

Die verwendeten Elasthangarne haben bevorzugt Titer von 33 bis 160 dtex. Die ihnen in der Fadenbremse erteilte Vorspannung beträgt vorzugsweise ein Zehntel des angegebenen Titers in cN, beispielsweise 8 cN für einen Titer von 80 dtex. Die Menge an Elasthangarn am Gesamtgarn beträgt vorzugsweise 2 bis 10 Gew.-%.

Nach dem erfindungsgemäßen Verfahren können erstmals dimensionsstabile Strickstücke, auch als Meterware, mit sehr leichten Flächengewichten und einstellbaren, dauerhaften Elastizitäten hergestellt werden, wobei von besonderem Vorteil ist, daß die Breite des Strickstücks nicht mehr durch die Flachstrickmaschine vorgegeben ist, sondern durch das erfindungsgemäße Verfahren in gewünschter Weise innerhalb gewisser Grenzen vergrößert werden kann, wodurch zwangsläufig das Flächengewicht reduziert wird.

Gegenstand der Erfindung sind schließlich Flachstrickwaren, enthaltend zusammen mit dem Grundgarn verstricktes blankes Elasthangarn.

### Beispiel

Es wird ein Flachstrickstück in üblicher Weise unter Beachtung der nachfolgenden Einzelheiten hergestellt. Das blanke Elasthangarn wird über Kopf abgezogen, durch eine Sinterkeramikfadenbremse mit einer Vorspannung von 15 cN versehen und über Rollen zum Fadenführer transportiert. Das Flachstrickstück wird auf einem Spannrahmen gedehnt und 30 Sekunden bei 185-195 °C fixiert.
Flachstrickmaschine : 5 E, 2 systemig
Material : Polyacrylnitrilgarn/Wolle 55/45 Gew.-%, Nm 17/2 dazu im 2. System zusätzlich zum Grundmaterial, Elasthangarn dtex 150
Bindung : Rechts-Links-Pique
Rohware : Breite : 97 cm
   Gewicht : 287 g/m²
Gedämpfte Ware : Breite : 86 cm
   Gewicht : 326 g/m²
   Dehnung : 150 % in der Breite 180 % in der Länge
Fixierte Ware 1 : Breite : 111 cm
   Gewicht : 190 g/m²
   Dehnung : 130 % in der Breite 110% in der Länge
Fixierte Ware 2 : Breite : 130 cm
   Gewicht : 156 g/m²
   Dehnung : 140 % in der Breite 110 % in der Länge
Der Anteil an Elasthangarn beträgt 3,9 Gew.-%.

## Patentansprüche

1. Verfahren zur Herstellung elastischer Artikel auf Flachstrickmaschinen, dadurch gekennzeichnet, daß zusammen mit dem Grundgarn ein blankes Elasthangarn verstrickt wird, das von der Spule über Kopf abgezogen, durch eine Sinterkeramikfadenbremse mit einer definierten Vorspannung versehen und über als Rollen gestaltete Umlenkorgane zum Fadenführer der Flachstrickmaschine transportiert wird.

2. Verfahren nach Anspruch 1, dadurch gekennzeichnet, daß das Elasthangarn durch die Spule des Grundgarnes läuft.

3. Verfahren nach Anspruch 1, dadurch gekennzeichnet, daß das Elasthangarn vom Grundgarn plattiert wird.

4. Verfahren nach Anspruch 1, dadurch gekennzeichnet, daß die Elasthangarne einen Titer von 33 bis 160 dtex haben.

5. Verfahren nach Anspruch 1, dadurch gekennzeichnet, daß die Menge an Elasthangarn, bezogen auf Gesamtgarnmenge 2 bis 10 Gew.-% beträgt.

6. Flachstrickwaren, enthaltend zusammen mit dem Grundgarn verstricktes blankes Elasthangarn.

## Claims

1. Process for the production of elastic articles on flat knitting machines, characterised in that a bare elastane yarn is knitted together with the main yarn, which elastane yarn is drawn off the spool overhead, provided with a specified pretension by means of a sintered ceramic yarn brake, and transported to the yarn guide of the flat knitting machine via deflecting elements in the form of rollers.

2. Process according to Claim 1, characterised in that the elastane yarn runs through the spool of the main yarn.

3. Process according to Claim 1, characterised in that the elastane yarn is plated by the main yarn.

4. Process according to Claim 1, characterised in that the elastane yarns have a titre of 33 to 160 dtex.

5. Process according to Claim 1, characterised in that the quantity of elastane yarn, based on the total quantity of yarn, is 2 to 10 % by weight.

6. Flat knit goods, containing bare elastane yarn knitted together with the main yarn.

## Revendications

1. Procédé de fabrication d'articles élastiques sur des machines à tricoter rectilignes, caractérisé par le fait qu'on tricote. avec le fil de base, un fil d'élasthane nu qui est dévidé tête en bas de la bobine, auquel une tension préalable définie est conférée par un tendeur en céramique frittée, et qui est transporté, par l'intermédiaire d'organes de renvoi réalisés sous forme de rouleaux, vers le guide-fil de la machine à tricoter rectiligne.

2. Procédé selon la revendication 1, caractérisé par le fait que le fil d'élasthane défile à travers la bobine du fil de base.

3. Procédé selon la revendication 1, caractérisé par le fait que le fil d'élasthane est vanisé par le fil de base.

4. Procédé selon la revendication 1, caractérisé par le fait que les fils d'élasthane ont un titre compris entre 33 et 160 dtex.

5. Procédé selon la revendication 1, caractérisé par le fait que, par rapport à la quantité totale de fil, la quantité de fil d'élasthane représente de 2 à 10 % en poids.

6. Tricots rectilignes, renfermant un fil d'élasthane nu tricoté avec le fil de base.
